# EUROPÄISCHE PATENTSCHRIFT

(11) **EP 1 691 935 B1**
(45) Veröffentlichungstag und Bekanntmachung des Hinweises auf die Patenterteilung: **04.03.2009**
(21) Anmeldenummer: 04804338.4
(22) Anmeldetag: 17.12.2004
(51) Int. Cl.: B05D 5/06, B44F 9/12

(54) **BESCHICHTUNGSSYSTEM FÜR EINE OBERFLÄCHENLACKIERUNG, DAS EINE REISSLACKSTRUKTUR AUSBILDET UND EIN VERFAHREN ZUR VERARBEITUNG DIESES BESCHICHTUNGSSYSTEMS**
COATING SYSTEM FOR SURFACE LACQUERING, FORMING A CRACKLED LACQUER AND METHOD FOR THE PRODUCTION OF SAID COATING SYSTEM
SYSTEME DE REVETEMENT POUR UN LAQUAGE DE SURFACE FORMANT UNE STRUCTURE DE LAQUE CRAQUELEE ET PROCEDE DE PRODUCTION DUDIT SYSTEME DE REVETEMENT

(30) Priorität: 18.12.2003 DE 10359861; 21.01.2004 DE 102004003252; 16.12.2004 DE 102004061172
(43) Veröffentlichungstag der Anmeldung: 23.08.2006
(73) Patentinhaber: König Lackierfachbetrieb GmbH, 06847 Dessau (DE)
(72) Erfinder: KÖNIG, Roger, 06844 Dessau (DE)
(74) Vertreter: Schramm, Michael
(86) Internationale Anmeldenummer: PCT/EP2004/014749
(87) Internationale Veröffentlichungsnummer: WO 2005/058513

(56) Entgegenhaltungen:
- DE-U1- 29 613 266

## Beschreibung

Die Erfindung betrifft ein Verfahren zur Verarbeitung eines farb- und effektgebenden Beschichtungssystems, welches nach Beschichtung einer Objektoberfläche eine Reißlackstruktur mit einer lederähnlichen Oberfläche ausbildet, sowie ein Beschichtungssystem zur Verwendung mit diesem Verfahren.

Es sind bereits wasserlösliche Oberflächenbeschichtungsmittel bekannt, deren Oberfläche nach Aushärtung eine Reißlackstruktur aufweist. Nach der DE 296 13 266 U1 ist ein Beschichtungssystem bekannt, bei dem auf der Oberfläche des Beschichtungsobjektes eine Grundbeschichtung aufgetragen wird und auf dieser nach einem Antrocknen aber vor dem Durchtrocknen bzw. Aushärten dieser Grundbeschichtung eine Deckbeschichtung aufgetragen wird. Die Grundbeschichtung besteht aus einem elastischeren Beschichtungssystem als die Deckbeschichtung. Die unelastischere Deckbeschichtung härtet spannungsreicher aus als die Grundbeschichtung. Die schneller aushärtende Deckbeschichtung reißt aufgrund der fehlenden Elastizität ein und bildet an der Oberfläche eine Reißlackstruktur aus.

Die Härtungseigenschaften der eingesetzten Beschichtungssysteme für die Grund- bzw. Deckbeschichtung werden durch die verwendeten Ausgangsstoffe bestimmt. Nach dieser bekannten Lösung trocknet bzw. härtet die Harzmischung der Grundbeschichtung bevorzugt in oxidativer Weise langsam unelastisch aus, während die Harzmischung der Deckschicht chemisch reaktiv fremdvernetzt oder selbstvernetzt trocknet bzw. härtet. Während der Trocknung bzw. Härtung baut sich in der sich bildenden Deckbeschichtung eine Spannung auf, die dann aufgrund des Spannungsunterschiedes zur Grundbeschichtung zur Rißbildung führt. Es folgt die Bildung von Inseln in der Deckbeschichtung, die auf der Grundbeschichtung "schwimmen", so daß die gewünschte Reißlackstruktur sich ausbildet.

Als Bindemittelharz für die Grundbeschichtung wird nach dieser Lösung vorzugsweise ein unter Sauerstoffoxidation härtendes Alkydharz eingesetzt. Auch Bindemittel-Mischsysteme wie Alkydharz/Acrylatharz-Mischungen werden in dieser Lösung als anwendbar genannt. Die Rißbildung kann durch Einsatz von entsprechenden Bindemittelsysteme auf Wasserbasis für die Grundbeschichtung leicht vorbestimmt beeinflußt werden, wobei die Rißbildung insbesondere durch die verwendeten Alkydharztypen einerseits sowie durch die eingesetzten Mengenverhältnisse von Alkydharz zu Acrylatharz oder andere Polymerkombinationen in der Dispersionsmischung bestimmt werden kann.

Nach Aushärten der Systeme und Abschluß der Rißbildung, d. h. der Herstellung der Reißlackstruktur kann der zweischichtige Anstrich beliebig überlackiert werden.

Diese bekanntgewordene Lösung hat den Nachteil, daß keine kontinuierlich ablaufende Beschichtung einer Oberfläche eines Beschichtungsobjektes in einem Arbeitsgang vorgenommen werden kann. Die aufgebrachte Grundbeschichtung ist nach dieser Lösung erst dann mit einer Deckbeschichtung belegbar, wenn die Grundbeschichtung bereits angetrocknet aber nicht durchgetrocknet ist. Zwischen dem Auftrag der Grundbeschichtung und dem der Deckbeschichtung müssen Abluftzeiten von mehreren Minuten bei einer Luftunterstützung eingehalten werden, damit die elastischere Grundbeschichtung, deren Bindmittel vorwiegend in oxidativer Weise langsam und elastisch aushärtet vor dem Auftrag der spannungsreicher härtenden Deckbeschichtung bereits angetrocknet aber noch nicht ausgehärtet ist.

Hierdurch ergeben sich Verweilzeiten des mit einer Grundbeschichtung versehenen Beschichtungsobjektes, wobei darauf zu achten ist, daß die Temperatur und die relative Feuchtigkeit der Abluft eingehalten wird und die Verweildauer je nach dem eingestellten System für die Grundbeschichtung zeitlich limitiert ist. Hierdurch wird eine in eine Industrialisierung des Beschichtungsvorganges erheblich erschwert. Die Antrocknungszeit ist bei diesem zweischichtigen System erforderlich, damit die Deckbeschichtung nicht erheblich mit der Grundbeschichtung reagiert.

Nach der DE 102 22 116 A1 ist ein Verfahren zum Herstellen einer Lederimitatoberfläche, d.h. einer Reißlackoberfläche bekannt. Nach diesem Verfahren werden mehrere Auftragsschichten auf einer Oberfläche eines Beschichtungsobjektes nacheinander aufgebracht. Die auf der Oberfläche aufgebrachte Grundierungsschicht muß vor dem Auftrag einer Zwischenschicht einem Trocknungsvorgang unterzogen werden. Die Trocknung der Grundierungsschicht beträgt je nach Wärmeeinwirkung mindestens 20 Minuten oder unter Raumtemperaturverhältnissen bis zu einer Stunde. Frühestens nach einer Trocknungszeit von 20 Minuten kann die Grundierungsschicht, die aus einem eingefärbten handelsüblichen Grundlack besteht, mit einer Zwischenschicht aus einer plastifizierten Zellulose-Kunstharzkombination versehen werden. Nach dieser Lösung sind die Grundierungsschicht und die Zwischenschicht so aufeinander abgestimmt, daß die Grundierungsschicht elastischer bzw. weicher ist als die Zwischenschicht. Die nacheinander aufgebrachten Schichten trocknen bei Raumtemperatur. Durch die unterschiedliche Schrumpfung beim Trocknen von Grundierschicht und Zwischenschicht reißt die Zwischenschicht auf und es entsteht eine Reißlackstruktur mit einer narbigen, lederähnlichen Struktur. Die Zwischenschicht wird nach dieser Lösung mit einer Deckschicht aus PUR-Lack versehen, die einem Trocknungsprozeß unterzogen werden muß.

Dieser Lösung haftet der gleiche Mangel wie der Lehre nach der DE 296 13 266 U1 an. Die unelastischere Deckbeschichtung kann erst nach einer bestimmten Reaktionszeit auf die Grundbeschichtung aufgebracht werden, wodurch nur eine Beschichtung in zeitlich aufeinander folgenden Arbeitsschritten erfolgen kann.

Das Ziel der Erfindung besteht darin, die Verarbeitung eines Beschichtungssystems für eine Oberflächenlackierung, das eine Reißlackstruktur aufweist, effektiv in der Fließfertigung von Beschichtungsobjekten einzusetzen.

Der Erfindung liegt die Aufgabe zugrunde, ein Verfahren zur Verarbeitung eines eine Reißlackstruktur und eine lederähnliche Oberfläche aufweisenden Beschichtungssystems auf der Basis von gleichen und/oder unterschiedlichen Lösungsmitteln für eine Oberflächenlackierung und ein hierfür einsetzbares Beschichtungssystem zu entwickeln.

Diese Aufgabe wird mit der in den unabhängigen Ansprüchen unter Einbeziehung der in den abhängigen Ansprüchen offenbarten technischen Lehre gelöst. Ausgehend von der bekannten Tatsache, daß sich eine Reißlackstruktur dann ausbildet, wenn zwei übereinander aufgebrachte Schichten von Lackierungen mit unterschiedlicher Elastizität getrennt aushärten können, wobei die Basisbeschichtung gegenüber der Deckschicht langsamer und damit elastischer aushärtet, wird erfindungsgemäß eine geschichtete Elastizität dadurch erzeugt, daß mit einer Naß-in-Naßbeschichtung auf einen ersten elastischer aushärtenden Lackauftrag mit einem beliebigen Lösungsmittel eine zweite Beschichtung mit einem unelastischer aushärtenden Auftragssystem, bestehend aus einer niedrigviskosen handelsüblichen Lasur auf der Basis eines wasserlöslichen Bindemittels zur Holzversiegelung als Aktivator zur Anstoßreaktion mit einer kurzzeitigen Erwärmung oder einer Beströmung mit Luft der aus einem Lasurauftrag bestehenden zweiten Beschichtung, erfolgt, wobei durch das aus einer Lasur bestehende zweite, im Spritzverfahren aufgetragene Beschichtungssystem die Grenzschicht zwischen der Basisbeschichtung und dem zweiten Auftragssystem zerstört wird und auf Grund der bekannten Molekularbewegung in dem sich ausbildenden Mischbereich eine Beeinflussung der Basisbeschichtung durch den im wasserlöslichen Lasurauftrag geringfügig enthaltenen lösungsmittelhaltigen Zusatz eines Hochsieders, wie das des starkhydrostopischen Butylclykols oder eines gleichwirkenden Zusatzes erfolgt und damit eine Verzögerung der Aushärtung des Basisbeschichtung bei gleichzeitiger Beschleunigung der Aushärtung der Deckbeschichtung erzeugt wird.

Erfindungsgemäß wird bei der offenbarten Lösung der Vorteil genutzt, daß einer Naß-in-Naßbeschichtung mit zwei wasserlöslichen Beschichtungssystemen oder mit zwei Aufträgen auf der Basis unterschiedlicher Lösungsmittel zwischen den Lösungsmitteln der Systeme zwar keine Beeinflussung eintritt, sich aber eine Mischzone unter Zerstörung der Grenzschicht der Basisbeschichtung, die sich in den sowohl in den Basislackauftrag als auch in die Deckbeschichtung erstreckt, einstellt. Dadurch bildet sich in dem Basislackauftrag bei einer Naß-in-Naßbeschichtung mit einer zweiten Beschichtung mit einem wasserlöslichen Auftragssystem auf einem ersten Lackauftrag auf der Basis eines beliebigen Lösungsmittels immer eine verstärkt geschichtete Elastizität aus. Erfindungsgemäß wird hierdurch in der Basisbeschichtung und der Deckschicht eine zweischichtige Spannungsverteilung erwirkt. Die angestrebte Reißlackstruktur entsteht dann durch Beeinflussung der kinematischen Zähigkeit der Basisbeschichtung.

Eine Alternative zu diesem Verfahren besteht erfindungsgemäß darin, daß kurz vor der Verarbeitung, d.h. vor der Beschichtung der Objektoberfläche alle Bestandteile für den Einsatz als Basislackauftrag und als Lasurauftrag gemischt werden und diese Mischung dann sofort auf die Objektoberfläche aufgetragen und der gleichen Wärmebehandlung im Warmluftstrom kurzzeitig bei einer Strömungstemperatur von nicht unter ca. 90° C unterzogen wird. Hierdurch ergibt sich gleichfalls eine Reißlackstruktur an der beschichteten Oberfläche. Diese besitzt allerdings eine Reißlackstruktur, die weniger exakt ausgebildet ist.

Die Erfindung soll an einem Ausführungsbeispiel näher erläutert werden.

Auf eine Oberfläche eines Beschichtungsobjektes wird ein wasserlösliches oder ein lösungsmittelhaltiges Lacksystem mit den bekannten technischen Mitteln aufgetragen, wobei beispielsweise ein wasserlösliches PUR-Lacksystem aus einer Komponente mit einem Bindemittel aus aliphatischem Polyurethan in Dispersion und einer beigemischten Acrylatcopolymer Kombination oder zwei Komponenten mit einem pH-Wert im fast neutralen Bereich zwischen 7,8 bis 8,0 eingesetzt wird.

Auf diesen Lackauftrag wird sofort ein zweiter wasserlöslicher Beschichtungsauftrag, bestehend aus einer handelüblichen Lasur zur Holzversiegelung bestehend aus Kombination einer niedrigviskosen Bindemittel-Dispersion aus aliphatischem Polyurethan und einem Acrylatcopolymer mit einer Zugabe einer geringen Menge eines als Weichmacher bekannten organischen Lösungsmittels von Butylglykol (C₄H₁₀O₂) vorgenommen. Der Lasurauftrag kann aus einem Pigment-Gemisch in wässriger Dispersion mit einem pH-Wert von ca. 9,3 bestehen, d.h. der Lasurauftrag reagiert schwach alkalisch. Dieser Beschichtungsauftrag aus einer handelüblichen Lasur enthält einen geringen Anteil eines organischen Lösungsmittel von ca. 3 %, einen Anteil von Wasser von ca. 88,50 % und einen Festkörpergehalt von ca. 7,5 bis 8,5 %. Nach dem Auftrag des zweiten Beschichtungsmittels im Spritzverfahren bildet sich im ersten Lackauftrag eine Mischzone, in der eine Molekularbewegung einsetzt, aus, die sich auch in den Grenzflächenbereich der zweiten Beschichtung aus einem Lasur- bzw. PUR-Lackauftrag erstreckt, wobei diese Mischzone eine filmähnliche Dimension besitzt. Durch eine kurzzeitige Erwärmung oder Beströmung mit Luft der zweiten Beschichtung wird die Aushärtung derselben angestoßen. Diese Grenzschicht reagiert gegenüber dem Basislackauftrag anders und es bildet sich die Reißlackstruktur aus.

Als Bindemittel für die Basisbeschichtung können wahlweise Derivate von natürlichen Ölen, Reaktionsprodukte sowohl aus ungesättigten als auch aus gesättigten aus Säuren und Alkoholen, Kunstharzen als Derivate von Phenolen, des Hamstoffes, des Melamins, der Acrylsäure, des Styrols, von Ketonen bzw. von Aldehyden, von Aminen, von Silizium und von Terpenkohlenwasserstoffen, Polyvinylverbindungen, Organometallverbindungen, Polyurethane und Polyharnstoffe, Epoxidharze, Nitrocellulose- und Celluloseverbindungen, Kautschuk und deren Derivate eingesetzt werden.

Nach Ausbildung der Reißlackstruktur in der Oberfläche der Beschichtung nach der Oberflächenbeschichtung eines Beschichtungsobjektes können weitere effektgebende Lackierungen vorgenommen werden. So kann beispielsweise ein Auftrag mit einem Softfeelinglack, worunter ein solcher Lack verstanden wird, der sich durch eine besondere Haptik, d.h. Griffigkeit auszeichnet, erfolgen. Der Softfeel-Effekt beruht dabei wesentlich auf einer Kombination von Brems- und Gleitwirkung und besteht vorwiegend aus einem Bindemittel auf einer Polyester/Polyurthan-Basis. Durch die Auflackierung eines Softlackes wird der beschichteten Oberfläche beim Anfassen/Berühren derselben bei der die Berührung vornehmenden Person der Eindruck, einen lederähnlichen Gegenstand zu berühren, vermittelt. Außerdem kann der Softlack mit einer einen Geruchsstoff absondernden flüssigen Substanz versetzt, bzw. imprägniert werden. Bei einer gezielten Auswahl des Geruchsstoffes kann mit einem Softlackauftrag auf die erfindungsgemäße Beschichtung mit einer Reißlackstruktur, die einen lederähnlichen Effekt aufweist, diese auch einen Ledergeruch, annehmen. Die effektgebende Lackierung kann auf einem farbigen Beschichtungsobjekt oder auf einem solchen mit einer farbigen Oberfläche vorgenommen werden. Sofern die Beschichtung farbig sein soll, besteht die Möglichkeit, die farblosen Einsatzmaterialien auf den Farbton des Beschichtungsobjektes abgestimmt einzufärben.

Mit dem erfindungsgemäßen Verfahren wird in einem Naß-in-Naß-Verfahren eine Beschichtung einer Oberfläche erreicht, d.h. ohne eine erforderliche Unterbrechung zwecks einer Antrocknung der ersten Beschichtung vor einer Beschichtung mit einem zweiten Auftrag realisieren zu müssen. Hierdurch ist dieses erfindungsgemäße Verfahren kostengünstiger als andere bekannte Lösungen zur Erzielung einer Reißlackstruktur.

Ein weiterer Vorteil in der erfindungsgemäßen Lösung besteht darin, daß die Beschichtung mit einer Reißlackstruktur gegenüber einer durch eine Druckbelastung hervorgerufenen geringfügigen Verformung der Beschichtung unempfindlich ist bzw. diese Verformung reversibel ist. Durch eine leichte Erwärmung der Beschichtung mit dieser Verformung ist diese Verformung wieder zu beseitigen.

## Patentansprüche

1. Verfahren zur Verarbeitung eines wasserlöslichen, farb- und effektgebenden Beschichtungssystems, das nach Beschichtung einer Objektoberfläche eine Reißlackstruktur mit einer lederähnlichen Oberfläche ausbildet, **dadurch gekennzeichnet, daß** ein wasserlösliches Beschichtungssystem einschichtig auf eine Objektoberfläche als Basislackauftrag mit einem beliebigen Bindemittel aufgebracht wird, dann unverzüglich auf dieses aufgetragene Beschichtungssystem im nassen Zustand ein wasserlöslicher Lasurauftrag als Aktivator im Spritzverfahren aufgebracht wird und anschließend die Oberfläche der aus einem Lasurauftrag bestehenden zweiten Beschichtung einem kurzzeitig wirkenden Wärmeschock zum Anstoß der Aushärtung des Beschichtungssystems unterzogen wird.

2. Verfahren zur Verarbeitung eines wasserlöslichen, farb- und effektgebenden Beschichtungssystems, das nach Beschichtung einer Objektoberfläche eine Reißlackstruktur mit einer lederähnlichen Oberfläche ausbildet, **dadurch gekennzeichnet, daß** ein wasserlösliches Beschichtungssystem einschichtig auf eine Objektoberfläche als Basislackauftrag mit einem beliebigen Bindemittel aufgebracht wird, dann unverzüglich auf dieses aufgetragene Beschichtungssystem im nassen Zustand eine wasserlösliche Acrylat-Dispersion als Aktivator im Spritzverfahren aufgebracht wird und anschließend die Oberfläche der aus einer Acrylat-Dispersion bestehenden zweiten Beschichtung kurzzeitig einer Beströmung mit Luft mit einer geringen Strömungsgeschwindigkeit zum Anstoß der Aushärtung des Beschichtungssystems unterzogen wird.

3. Verfahren zur Verarbeitung eines wasserlöslichen, farb- und effektgebenden Beschichtungssystems, das nach Beschichtung einer Objektoberfläche eine Reißlackstruktur mit einer lederähnlichen Oberfläche ausbildet, **dadurch gekennzeichnet, daß** ein wasserlösliches Beschichtungssystem entweder bestehend aus einem PUR-Lack mit einem Zusatz von einer wasserlöslichen Lasur oder aus einer Mischung von Lack aus einem beliebigen Bindemittel und einer Acrylat-Dispersion mit einem Zusatz von einer wasserlöslichen Lasur unmittelbar vor der Verarbeitung gemischt wird und einschichtig auf eine Objektoberfläche aufgetragen und anschließend einem kurzzeitig wirkenden Wärmeschock ausgesetzt wird.

4. Verfahren zur Verarbeitung eines farb- und effektgebenden Beschichtungssystems, das nach Beschichtung einer Objektoberfläche eine Reißlackstruktur mit einer lederähnlichen Oberfläche ausbildet, **dadurch gekennzeichnet, daß** ein lösungsmittelhaltiges Beschichtungssystem einschichtig auf eine Objektoberfläche als Basislackauftrag mit einem beliebigen Bindemittel aufgebracht wird, dann sofort auf dieses aufgetragene Beschichtungssystem im nassen Zustand ein wasserlöslicher Lasurauftrag als Aktivator im Spritzverfahren aufgebracht wird und anschließend die Oberfläche der aus einem Lasurauftrag bestehenden zweiten Beschichtung einem kurzzeitig wirkenden Wärmeschock zum Anstoß der Aushärtung des Beschichtungssystems unterzogen wird.

5. Verfahren zur Verarbeitung eines farb- und effektgebenden Beschichtungssystems zur Beschichtung einer Objektoberfläche, das eine Reißlackstruktur ausbildet und eine lederähnliche Oberfläche aufweist, **dadurch gekennzeichnet, daß** ein lösungsmittelhaltiges Beschichtungssystem einschichtig auf eine Objektoberfläche als Basislackauftrag bestehend aus einem Lack mit einem beliebigen Bindemittel aufgebracht wird, dann sofort auf dieses aufgetragene Beschichtungssystem im nassen Zustand eine wasserlösliche Acrylat-Dispersion als Aktivator im Spritzverfahren aufgebracht wird und anschließend die Oberfläche der aus einer Acrylat-Dispersion bestehenden zweiten Beschichtung kurzzeitig einer Beströmung mit Luft mit einer geringen Strömungsgeschwindigkeit zum Anstoß der Aushärtung des Beschichtungssystems unterzogen wird.

6. Verfahren nach Anspruch 1, 2, 4 und 5, **dadurch gekennzeichnet, daß** durch das Aufbringen der zweiten Beschichtung des Basislackauftrages im Spritzverfahren die Grenzschicht des Basislackauftrages mechanisch zerstört und eine sich in die des Basislackauftrages und in die zweite Beschichtung erstreckende Mischzone erzeugt wird, wobei durch die Brown'-sche Molekularbewegung in der Mischzone und durch Diffusion des geringen organischen Lösungsmittelanteils Butylglykol oder eines gleichwirkenden Zusatzes aus der zur zweiten Beschichtung eingesetzten Lasur die kinematische Zähigkeit in dem sich in den Basislackauftrag erstreckenden Teil der Mischzone reduziert wird.

7. Verfahren nach Anspruch 3, **dadurch gekennzeichnet, dass** durch Zugabe einer Lasur mit einem geringen organischen Lösungsmittelanteil Butylglykol oder eines gleichwirkenden Zusatzes unmittelbar vor der Verarbeitung eine geschichtete kinematische Zähigkeit durch die beim Mischen sofort einsetzende Brown'sche Molekularbewegung innerhalb des Ansatzes des Beschichtungsauftrages erzeugt wird.

8. Verfahren nach Anspruch 1, 2, 4 und 5, **dadurch gekennzeichnet, daß** durch die Reduzierung der Oberflächenspannung im Bereich der Oberfläche des Basislackauftrages, die der Objektoberfläche abgewandt ist, eine Zone unterschiedlicher Oberflächenspannung erzeugt wird.

9. Verfahren nach Anspruch 1, 3 und 4, **dadurch gekennzeichnet, daß** der Wärmeschock über eine Zeitdistanz und mit einer Temperatur, die einerseits von der Auftragsstärke des Grundanstriches und von der des Lasurauftrages und andererseits von der Viskosität der aufgetragenen Schichten abhängig ist, durchgeführt wird.

10. Verfahren nach Anspruch 1, 3 und 4, **dadurch gekennzeichnet, daß** die Wärmeeinwirkung auf die beschichtete Objektoberfläche senkrecht erfolgt und mittels einer Umluftströmung vorgenommen wird.

11. Verfahren nach Anspruch 1, 3, 4 und 11, **dadurch gekennzeichnet, daß** die Wärmebehandlung bei einer Temperatur oberhalb von ca. 90° C über eine Zeitdistanz von ca. 5 Sekunden durchgeführt wird.

12. Verfahren nach einen Ansprüche 1 bis 5, **dadurch gekennzeichnet, daß** das Beschichtungssystem auf eine farblich gestaltete Objektoberfläche oder auf eine Objektoberfläche eines eingefärbten Objektes aufgetragen wird, wobei das als Klarlack vorliegende Beschichtungssystem eingefärbt verarbeitet wird.

13. Verfahren nach Anspruch 1 bis 5, **dadurch gekennzeichnet, daß** die Steuerung der Viskosität des Beschichtungssystems durch die Zugabe von Lösungsmittel vorgenommen wird.

14. Verfahren nach Anspruch 1 bis 5, **dadurch gekennzeichnet, daß** nach der Beschichtung mit einem eine Reißlackstruktur ausbildenden Beschichtungssystem auf einer vorhandenen Oberfläche mit einer ausgebildeten Reißlackstruktur ein weiterer Auftrag mit einer eine effektgebende Oberfläche bewirkenden Lackbeschichtung vorgenommen wird.

15. Verfahren nach Anspruch 2 und 4, **dadurch gekennzeichnet, daß** die Beströmung des Beschichtungssystems mit mindestens 0,4 bar vorgenommen wird.

16. Beschichtungssystem, aufweisend einen Basislackauftrag, ein Bindemittel und einen Aktivator, zur Durchführung des Verfahrens nach einem der Ansprüche 1 bis 5, **dadurch gekennzeichnet, daß** das Bindemittel wahlweise Derivate von natürlichen Ölen, Reaktionsprodukte sowohl aus ungesättigten als auch aus gesättigten Säuren und Alkoholen, Kunstharze als Derivate von Phenolen, des Harnstoffes, des Melamins, der Acrylsäure, des Styrols, von Ketonen bzw. von Aldehyden, von Aminen, von Silizium und von Terpenkohlenwasserstoffen, Polyvinylverbindungen, Organometallverbindungen, Polyurethane und Polyharnstoffe, Epoxidharze, Nitrocellulose und Celluloseverbindungen, Kautschuk und deren Derivate umfasst.

17. Beschichtungssystem, aufweisend einen Basislackauftrag, ein Bindemittel und einen Aktivator, nach einem der Ansprüche 1 bis 5, **dadurch gekennzeichnet, daß** der Basislackauftrag einen pH-Wert im fast neutralen Bereich von ca. 7,8 bis 8,0 aufweist.

## Claims

1. Method for the processing of a water-soluble, color and effect giving coating system which forms a crinkle lacquer structure with a surface similar to leather after having carried out the coating of an object surface, **characterized in that** a water-soluble coating system is applied as a single-layer on the surface of an object as base coat application with a user-defined binding agent, and that immediately after that a water-soluble transparent paint is applied in a wet state on the applied coating system as activator in the spraying procedure and that after that on the surface of the second coating made of a transparent paint a short-term thermal shock is carried out in order to push the hardening of the coating system.

2. Method for the processing of a water-soluble, color and effect giving coating system which forms a crinkle lacquer structure with a surface similar to leather after having carried out the coating of an object surface, **characterized in that** a water-soluble coating system is applied as a single-layer on the surface of an object as base coat application with a user-defined binding agent, and that immediately after that a water-soluble acrylate dispersion is applied in a wet state on the applied coating system as activator in the spaying procedure and that after that on the surface of the second coating made of an acrylate dispersion a short-term air flow with a low flow speed of the air is carried out in order to push the hardening of the coating system.

3. Method for the processing of a water-soluble, color and effect giving coating system which forms a crinkle lacquer structure with a surface similar to leather after having carried out the coating of an object surface, **characterized in that** a water-soluble coating system made of a PUR lacquer with an addition of a water-soluble transparent paint or of a mixture of lacquer from a user-defined binding agent and an acrylate dispersion with an addition of a water-soluble transparent paint mixed immediately before the processing and applied on an object surface as a single layer and after that subjected to a short-term thermal shock.

4. Method for the processing of a water-soluble, color and effect giving coating system which forms a crinkle lacquer structure with a surface similar to leather after having carried out the coating of an object surface, **characterized in that** a coating system containing a solvent is applied as single layer on an object surface as base coat application with a user-defined binding agent, and that immediately after that on the applied coating system a water-soluble transparent paint is applied in a wet state as activator in the in the spraying procedure and that after that on the surface of the second coating made of a transparent paint a short-term thermal shock is carried out in order to push the hardening of the coating system.

5. Method for the processing of a water-soluble, color and effect giving coating system which forms a crinkle lacquer structure with a surface similar to leather after having carried out the coating of an object surface, **characterized in that** a coating system containing a solvent is applied as single layer on an object surface as base coat application made of a lacquer with a user-defined binding agent, and that immediately after that a water-soluble acrylate dispersion is applied in a wet state on the applied coating system as activator in the spaying procedure and that after that on the surface of the second coating made of an acrylate dispersion a short-term air flow with a low flow speed of the air is carried out in order to push the hardening of the coating system.

6. Method according to the claims 1, 2, 4 and 5, **characterized in that** by the application of the second coating of the base paint application in the spraying procedure the barrier layer of the base paint application is mechanically destroyed and a mixing area ranging over the base paint application and the second coating is produced, wherein by the Brownian Molecular Motion in the mixing area and by the diffusion of a small part of the organic solution butylglycole or an addition of the same effect made of the transparent paint applied for the second coat, the kinematic viscosity in the sector of the mixing area the base paint application ranges over is reduced.

7. Method according to the claim 3, **characterized in that** by the addition of a transparent paint containing a small part of the organic solution butylglycole or of an addition of the same effect immediately before the processing of a layered kinematic viscosity is produced through the Brownian Molecular Motion beginning immediately with the mixing inside the beginning of the coat application.

8. Method according to the claims 1, 2, 4 and 5, **characterized in that** by the reduction of the surface tension in the area of the surface of the base paint application which is turned away from the object surface an area of different surface tension is produced.

9. Method according to the claims 1, 3 and 4, **characterized in that** the thermal shock carried out over a time distance and with a temperature which depend on one hand from the thickness of the application of the base paint and on the other hand from the viscosity of the applied layers.

10. Method according to the claims 1, 3 and 4, **characterized in that** the thermal exposure on the layered object surface is executed vertically and by means of a recirculation air flow.

11. Method according to the claims 1, 3, 4 and 11, **characterized in that** the thermal treatment is carried out at a temperature over approx. 90° C over a time distance of approx. 5 seconds.

12. Method according to one of the claims 1 to 5, **characterized in that** the coating system is applied on a colored object surface or on an object surface of a pigmented object, wherein the coating system available as clear lacquer is processed as pigmented.

13. Method according to the claims 1 to 5, **characterized in that** the regulation of the viscosity of the coating system is executed by the addition of a solution.

14. Method according to the claims 1 to 5, **characterized in that** after the application of a coat with a coating system designed with a crinkle lacquer structure on an existing surface designed with a crinkle lacquer structure another application with a lacquer coating giving effect to the surface is carried out.

15. Method according to claim 2 and 4, **characterized in that** the flow on the coating system is carried out at a minimum of 0,4 bar.

16. Coating system, equipped with a base paint application and an activator, in order to carry out a processing according to one of the claims 1 to 5, **characterized in that** the binding agent optionally comprises derivates from natural oils, reaction products from unsaturated or saturated acids and alcohols, synthetic resins as derivates from phenols, carbamide, melamine, acrylic acid, styrene, ketones or aldehydes, amines, silicium and from terpene carbon hydrides, polyvinyl compounds, organic metal compounds, polyurethanes and polycarbamides, epoxy resins, nitrocellulose and cellulose compounds, caoutchouc and their derivates.

17. Coating system, comprising a base paint application, a binding agent and an activator, according to one of the claims 1 to 5, **characterized in that** the base paint application has an almost neutral pH-value between approx. 7,8 and 8,0.

## Revendications

1. Procédé de production d'un système de revêtement soluble dans l'eau, colorant et donnant un effet, qui après revêtement de surface de l'objet, forme une structure de laque craquelée avec une surface similaire au cuir, **caractérisé en ce qu'**un système de revêtement soluble dans l'eau est enduit en monocouche sur une surface de l'objet en application de laque basique avec un liant au choix, puis immédiatement sur ce système de revêtement à l'état humide, un revêtement de cémentation soluble à l'eau est appliqué en tant qu'activateur avec un vaporisateur; ensuite la surface est soumise à une application de cémentation constituée d'un deuxième revêtement à effet de choc thermique à court terme pour l'amorçage du durcissement du système de revêtement.

2. Procédé de production d'un système de revêtement soluble dans l'eau, colorant et donnant un effet, qui après revêtement de surface de l'objet forme une structure de laque craquelée avec une surface similaire au cuir, **caractérisé en ce qu'**un système de revêtement soluble dans l'eau est appliqué en monocouche sur une surface de l'objet en application de laque basique avec un liant au choix, puis immédiatement sur ce système de revêtement à l'état humide, une dispersion acrylique soluble à l'eau est appliquée en tant qu'activateur avec un vaporisateur; ensuite la surface est soumise à une dispersion acrylique constituée d'un deuxième revêtement avec mise sous tension à air à court terme avec une faible vitesse de courant pour l'amorçage du durcissement du système de revêtement.

3. Procédé de production d'un système de revêtement soluble dans l'eau, colorant et donnant un effet, qui après revêtement de surface de l'objet forme une structure de laque craquelée avec une surface similaire au cuir, **caractérisé en ce qu'**un système de revêtement soluble dans l'eau consiste, soit en une laque polyuréthane avec additif de cémentation soluble dans l'eau, soit en un mélange de laque à partir d'un liant au choix et d'une dispersion acrylique avec additif de cémentation soluble dans l'eau qui est directement mélangée à partir du procédé et appliquée en monocouche sur une surface de l'objet et qui de plus est soumise à un choc thermique à court terme.

4. Procédé de production d'un système de revêtement soluble dans l'eau, colorant et donnant un effet, qui après revêtement de surface de l'objet forme une structure de laque craquelée avec une surface similaire au cuir, **caractérisé en ce qu'**un système de revêtement contenant un solvant est appliqué en monocouche sur une surface de l'objet en application de laque basique avec un liant au choix, puis tout de suite, sur ce système de revêtement à l'état humide, un revêtement de cémentation soluble dans l'eau est appliqué en tant qu'activateur avec un vaporisateur; ensuite la surface est soumise à une application de cémentation constituée d'un deuxième revêtement à effet de choc thermique à court terme pour l'amorçage du durcissement du système de revêtement.

5. Procédé de production d'un système de revêtement soluble dans l'eau, colorant et donnant un effet, qui après revêtement de surface de l'objet forme une structure de laque craquelée et présente une surface similaire au cuir, **caractérisé en ce qu'**un système de revêtement contenant un solvant est appliqué en monocouche sur une surface de l'objet en tant qu'application de laque basique consistant en une laque avec un liant au choix, puis tout de suite, sur ce système de revêtement à l'état humide, une dispersion acrylique soluble dans l'eau est appliquée en tant qu'activateur avec un vaporisateur; ensuite la surface est soumise à une dispersion acrylique constituée d'un deuxième revêtement avec mise sous tension à air à court terme avec une faible vitesse de courant pour l'amorçage du durcissement du système de revêtement.

6. Procédé selon revendications 1, 2, 4 et 5, **caractérisé en ce que** l'enduit du deuxième revêtement de l'application de laque basique en vaporisation détruit mécaniquement la couche limite de la laque basique et une zone de mélange se produit dans celle de la laque basique et dans le deuxième revêtement, où la viscosité cinématique est réduite par le mouvement moléculaire brownien dans la zone de mélange et par la diffusion de la faible proportion de solvants organiques butylglykol ou par un additif du même effet à partir de la cémentation introduite au deuxième revêtement, dans la laque basique étendue à la partie de la zone de mélange.

7. Procédé selon revendication 3, **caractérisé en ce que** par addition d'une cémentation avec une faible proportion de solvants organiques butylglykol ou par un additif du même effet immédiatement avant le procédé, une viscosité cinématique en couche se produit lorsqu'on mélange immédiatement le mouvement moléculaire brownien introduit au sein de l'application du revêtement.

8. Procédé selon revendications 1, 2, 4 et 5, **caractérisé en ce que** par la réduction de la tension de surface dans le domaine de surface de laque basique, qui est détournée de la surface de l'objet, c'est une zone de tension de surface différente qui est produite.

9. Procédé selon revendications 1, 3 et 4, **caractérisé en ce que** le choc thermique est effectué par une distance temps et avec une température qui dépend d'une part de la force de revêtement de la sous-couche et de celle de la cémentation, et d'autre part de la viscosité des couches appliquées.

10. Procédé selon revendications 1, 3 et 4, **caractérisé en ce que** l'effet de chaleur se produit verticalement sur le revêtement de la surface d'objet et s'effectue au moyen d'un courant de recyclage de l'air.

11. Procédé selon revendications 1, 3, 4 et 11, **caractérisé en ce que** le traitement thermique, lors d'une température supérieure à 90° C, s'effectue à une distance temps d'environ 5 secondes.

12. Procédé selon revendications 1 à 5, **caractérisé en ce que** le système de revêtement est appliqué sur une surface d'objet colorée ou sur la surface d'un objet teinté, où le système de revêtement présent est traité en tant que vernis clair-transparent.

13. Procédé selon revendications 1 à 5, **caractérisé en ce que** le contrôle de la viscosité du système de revêtement est effectué par adjonction de solvant.

14. Procédé selon revendications 1 à 5, **caractérisé en ce que**, après le revêtement avec un système de revêtement constituant une structure de laque craquelée sur une surface existante avec une structure de laque craquelée constituée, une autre application a lieu avec un revêtement de laque donnant un effet de surface.

15. Procédé selon revendications 2 et 4, **caractérisé en ce que** la mise en circuit du système de revêtement s'effectue au moins à 0,4 bar.

16. Système de revêtement, présentant une application de laque basique, un liant et un activateur pour la réalisation du procédé selon l'une des revendications 1 à 5, **caractérisé en ce que** le liant comprend au choix, des dérivés d'huiles naturelles, des produits de réaction aussi bien d' acides et d'alcools insaturés que saturés, des résines artificielles comme les dérivés de phénols, de l'urée, de la mélamine, de l'acide acrylique, du styrène, des cétones ou bien d'aldéhydes, d'amines, de silicium et d'hydrocarbures terpéniques, des composites polyvinyle, des composites organométallique, du polyuréthane et de la polyurée, des résines époxydes, de la nitrocellulose et des composites de cellulose, du caoutchouc et leurs dérivés.

17. Système de revêtement, présentant une application de laque basique, un liant et un activateur, selon l'une des revendications 1 à 5, **caractérisé en ce que** la laque basique présente une valeur pH presque neutre d'environ 7,8 à 8,0.
